# EUROPÄISCHE PATENTSCHRIFT

(11) **EP 0 610 153 B1**
(45) Veröffentlichungstag und Bekanntmachung des Hinweises auf die Patenterteilung: **25.09.1996**
(21) Anmeldenummer: 94810037.5
(22) Anmeldetag: 20.01.1994
(51) Int. Cl.: G21F 9/00

(54) **Verfahren zur Dekontamination von radioaktiven Metalloberflächen**
Process for decontaminating radioactive contaminated metallic surfaces
Procédé de décontamination de surfaces métalliques radioactives

(30) Priorität: 01.02.1993 CH 285/93
(43) Veröffentlichungstag der Anmeldung: 10.08.1994
(73) Patentinhaber: DECO-HANULIK AG, CH-8032 Zürich (CH)
(72) Erfinder: Hanulik, Jozef, Dr. Dipl. Chem. Ing. ETH, CH-8032 Zürich (CH)
(74) Vertreter: Feldmann, Clarence Paul

(56) Entgegenhaltungen:
- EP-A- 0 073 366
- GB-A- 2 064 852
- DATABASE INIS INTERNATIONAL ATOMIC ENERGY AGENCY (IAEA), VIENNA, AT MAJERSKY, D. 'Decontamination solution for chemical and physico-chemical decontamination of metallic surfaces. Dekontaminacny roztok na chemicku a fyzikalno-chemicku dekontaminaciu povrchov kovovych materialov.'
- DATABASE WPI Week 8648, Derwent Publications Ltd., London, GB; AN 86-314479 & JP-A-61 231 496 (HEIDENHAIN J GMB)

## Beschreibung

Die vorliegende Erfindung betrifft ein Verfahren zur Dekontamination von radioaktiven Metalloberflächen mittels einer ameisensäurehaltigen, wässerigen Lösung. Zur Dekontamination von radioaktiven Metalloberflächen, sind verschiendene Verfahren bekannt. Aus der US-A-5'008'044 ist der Einsatz von Fluoroborsäure zur Dekontamination von radioaktiv kontaminierten Oberflächen bekannt. Das darin beschriebene Verfahren eignet sich sowohl zur Dekontamination von Oberflächen aus metallischen und mineralischen Stoffen. Der Vorteil jenes Verfahrens liegt in der hohen Aufnahmefähigkeit des verwendeten Dekontaminationsmittels und ermöglicht eine grosse Abtragtiefe, weshalb sich jenes Verfahren insbesondere zur Reinigung von mittel und stark radioaktiv kontaminierten Gegenständen aus verschiedensten Materialien eignet. Entsprechend wird auch jenes Verfahren bei den Dekontaminationsarbeiten in Tschernobyl eingesetzt. Der hohe Anteil an Metallen erlaubt die elektrolytische Regenerierung derselben. Die Entsorgung der Bäder ist jedoch aufwendig und erzeugt einen grossen Anteil an Abfällen, wegen der vorhandenen Säurenreste. Ein weiteres Problem stellt die Giftigkeit des Dekontaminationsmittels dar. Insbesondere bei höheren Temperaturen von über 130°C pyrolisiert das Dekontaminationsmittel zu giftigem Borofluorid.

Aus der US-A- 4'508'641 ist ein weiteres Dekontaminationsverfahren bekannt, welches als Dekontaminationsmittel Ameisensäure und/oder Essigsäure und wenigstens ein Reduktionsmittel, wie Formaldehyd und/oder Acetaldehyd verwendet. Es handelt sich hierbei um ein Dekontaminationsverfahren für Reaktorkühlkreisläufe, mittels dem Stahloberflächen mit relativ kleinen Mengen an Chemikalien und Spülwasser gereinigt werden können und wobei die gebrauchte Dekontaminationslösung wieder aufbereitet wird. Dank der Beigabe des Reduktionsmittels verbleiben die Eisenionen stabil in der Lösung und gehen somit keine Verbindung ein. Dies ist in einem System mit geschlossenen Kreislauf wesentlich, damit keine Sedimentation ausfällenden Verbindungen entstehen. Erst in einem zweiten Verfahrensschritt werden zur Entsorgung die Eisenverbindungen aus der Dekontaminationslösung ausgefällt. Da die gesamte Dekontamination in einem geschlossenen Kreislauf stattfindet, muss entweder kontinuierlich Dekontaminationsmittel eingeimpft werden, da dieses sich stöchiometrisch verbraucht oder mit hohen Konzentrationen der Säure gearbeitet werden. Hingegen erübrigt sich hier das Problem der Entsorgung eines Bades. Muss jedoch das gesamte Kühlmittel des Kreislaufes ebenfalls gereinigt und entsorgt werden, so ist dieses wegen des vorhandenen Formaldehyds als Reduktionsmittel äusserst problematisch. Eine vollständige Freidekontamination bis unter die Freigrenze von beispielsweise 0,37 Bq/cm ist kaum möglich. Dies ist jedoch auch innerhalb der Kühlkreisläufe von Reaktoren nicht gefragt.

Es war folglich die Aufgabe der vorliegenden Erfindung ein Dekontaminationsverfahren zu schaffen, welches einerseits mittels einem möglichst ungiftigen und preiswerten Dekontaminationsmittel arbeitet und bei dem insbesondere die Menge an Sekundärabfällen besonders gering ist.

Diese Aufgabe löst ein Verfahren der eingangs genannten Art, das sich dadurch auszeichnet, dass die radioaktiv kontaminierten Metallobjekte in ein erstes Bad mit radioaktiv unbelasteter, 0,05 bis 5,0 Volumen % ameisensäurehaltiger, wässeriger Lösung gegeben wird, worin die Metallobjekte verbleiben, bis die Ameisensäure stöchiometrisch mindestens annähernd vollständig verbraucht ist, worauf die Metallobjekte in ein zweites, gleiches Bad gegeben werden, welches wiederum stöchiometrisch mindestens annähernd vollständig verbraucht wird, und dass dieser Schritt so lange wiederholt wird, bis die Metallobjekte eine Restradioaktivität unterhalb der zulässigen Freigrenze aufweisen, und dass aus den stöchiometrisch verbrauchten, wässerigen Lösungen die radioaktiv belasteten Metalloxide und Metallhydroxide aussedimentiert und in an sich bekannter Weise verfestigt werden, worauf die radioaktiv unbelastete wässerige Lösung nach Zugabe von Ameisensäure für ein weiteres Dekontaminatiosbad verwendbar ist.

Ein solches Verfahren hat den Vorteil, dass die Bäder nicht nach jeder Verwendung vollständig gereinigt werden müssen und somit der Anteil an sekundären Abfällen äusserst gering ist. Erst wenn die Dekontaminationsarbeit abgeschlossen ist, wird man dann mit an sich bekannten Mitteln die verbleibende wässerige Lösung vollständig reinigen.

Handelt es sich bei den radioaktiv kontaminierten Metallobjekten um solche aus Blei oder Nickel oder aus Blei oder Nickel enthaltenden Legierungen, so ist es von Vorteil, dass man der ameisensäurehaltigen, wässerigen Lösung ein Oxidationsmittel beigibt, insbesondere Wasserstoffperoxid.

Weitere vorteilhafte Merkmale des Verfahrens gehen aus den abhängigen Patentansprüchen hervor.

Nachfolgend ist ein labormässig durchgeführter Versuch im Detail beschrieben. Ein rund 200 kg schweres radioaktiv kontaminiertes Metallobjekt, im vorliegenden Beispiel ein Kranhaken, wurde in einen leeren Tank aus Polypropylen, mit einem Fassungsvermögen von rund 300 l gegeben. Die gesamte Metalloberfläche des Kranhakens wurde auf rund 2 m² geschätzt. In einem zweiten Schritt wurden dem Bad 150 l einer 0,5 %-igen Ameisensäure beigegeben. In einem dritten Schritt wurde nun der Kranhaken über mehrere Stunden im Bad belassen. Diese Zeit variierte bei Raumtemperatur zwischen 5 und 16 Stunden. Anschliessend wurde die stöchiometrisch verbrauchte Lösung ausgepumpt. Hierauf hat man die Radioaktivität des verbrauchten Dekontaminationsmittels, sowie die verbleibende Radioaktivität des Metallobjektes gemessen und die vorgenannten Schritte wiederholt. Je nach der Stärke der radioaktiven Kontamination mussten diese Schritte mehrmals wiederholt werden. Nachdem festgestellt wurde, dass die Restradioaktivität des Kranhakens unterhalb der Freigrenze lag, wurde das verbrauchte Dekontaminationsmittel im selben Bad elektrolytisch behandelt. Der verbleibende Schlamm, vorwiegend bestehend aus Fe, Fe (OH)ₓ, sowie sonstige Unreinheiten inklusive der absorbierten Radioaktivität wurde nach der Sedimentation mit Zement verfestigt und entsorgt. Das verbleibende Wasser wurde danach in einem letzten Schritt über einen Ionentauscher geleitet und danach der Kläranlage zugeführt.

In einem weiteren experimentellen Versuch an 43 A-Stahl wurde die Abtragsgeschwindigkeit eruiert. Die Versuche wurden an einem Muster von 200 g und der Grösse von 50 x 100 x 5 mm durchgeführt. Hierbei wurde festgestellt, das die Metallabtragung bei sehr niedrigen Konzentrationen der Ameisensäure, beispielsweise von 0,3 Mol/l sich mittels Aenderung der Temperatur sehr genau steuern lässt. So wurde zum Beispiel festgestellt, dass bei einer Badtemperatur von 19°C die Abtragungsgeschwindigkeit 1.1 mg/cm² h betrug, während bei 80°C eine Abtragungsgeschwindigkeit 35 mg/cm² h festgestellt wurde. Auch hier wurde wiederum die verbrauchte und mit Aktivität geladene Lösung mittels einer Elektrolyse anodisch oxidiert. Der gebildete Eisenhydroxidschlamm hat dabei die Aktivität absorbiert. Nach Durchführung einer Sedimentation wurde das Wasser für eine weitere Dekontamination verwendet.

Eine quantitative Gegenüberstellung des bekannten Verfahrens gemäss der US-A-4'508'641 im Vergleich zum erfindungsgemässen Verfahren ergab ein Verhältnis von rund 30:1. Gerade diese quantitative Gegenüberstellung zeigt deutlich die wirtschaftliche Bedeutung des erfindungsgemässen Verfahrens.

Das beschriebene Verfahren lässt sich sowohl für die Dekontamination grösserer Mengen radioaktiver Metallteile verwenden, wie auch für kleinere Dekontaminationsarbeiten. Insbesondere bei grösseren Arbeiten wird man die stöchiometrisch verbrauchte Lösung wieder gebrauchen, indem man den darin gelösten Metallen und Nukleiden ein Oxidationsmittel, vorzugsweise H₂0₂ beigibt. Hierdurch wird erreicht, dass aus der Lösung, die noch einen Säuregrad von circa 3 - 3,5 pH aufweist, die nicht löslichen Komplexe aussedimentieren. Bekanntlich ist Fe (COOH)₂ löslich und kann folglich die Radioaktivität nicht binden. Unter Beigabe von H₂0₂ bilden sich so die dreiwertigen in Wasser unlöslichen Verbindungen: ${\text{Fe}}^{\text{2+}} {\text{(COOH)}}_{\text{2}} {\text{+ H}}_{\text{2}} {\text{0}}_{\text{2}} {\text{→ Fe(OH)}}_{\text{3}} \text{und/oder} {\text{Fe}}^{\text{3+}} {\text{(OH)}}_{\text{2}} \text{(COOH)}$

Sowohl Fe(OH)₃ als auch Fe⁺(OH)₂(COOH) weisen eine sehr grosse Absorptionsoberfläche auf und sind folglich zur Bindung der Radioaktivität besonders geeignet. Der sich so bildende Schlamm kann mittels Sedimentation und/oder Dekantation und/oder Filtration abgetrennt und danach verfestigt und entsorgt werden.

Selbstverständlich kann aber Fe³⁺(OH)₂(COOH) auch noch auf circa 150°C erhitzt werden, so dass es in die Teile Fe₂0₃ + Radioaktivität, sowie in H₂0 und C0₂ zerfällt.

Der nun weitgehend radioaktivitätsfreien, wässerigen Lösung setzt man nun wieder Ameisensäure bei, bis die wässerige Lösung wieder die anfängliche Konzentration aufweist, worauf man das zu dekontaminierende Metallteil wieder hineingibt. So kann in derselben Wanne mit demselben Wasseranteil lediglich unter Beigabe von HCOOH ein Schritt nach dem anderen durchgeführt werden und das Verfahren beliebig oft wiederholt werden, bis die Dekontaminationsarbeit erledigt ist.

Nach Beendigung einer Dekontaminationsarbeit muss selbstverständlich auch die wässerige Lösung entsorgt werden. Beim erfindungsgemässen Verfahren wird man dies wiederum unter Beigabe von H₂0₂ tun. Um aber noch eine geringfügige Restradioaktivität zu eliminieren, gibt man nach einer kurzen Wartezeit der wässerigen Lösung auch noch eine Lauge bei. Hierzu eignet sich insbesondere NaOH und Ca(OH)₂, je nachdem, welche Nukleide vorwiegend vorhanden sind, nämlich Co-60, Cs-134, Cs-137 oder U bzw. Pu-Isotope. Danach wird wie bisher der Schlamm abgeschieden und die annähernd neutrale, wässerige Lösung vorzugsweise über einen Harzionentauscher geleitet und dann frei von Radioaktivität in die Kläranlage geleitet.

## Patentansprüche

1. Verfahren zur Dekontamination von radioaktiven Metalloberflächen mittels einer ameisensäurehaltigen, wässerigen Lösung, dadurch gekennzeichnet, dass die radioaktiv kontaminierten Metallobjekte in ein erstes Bad mit radioaktiv unbelasteter, 0.05-5,0 Vol.% ameisensäurehaltiger, wässeriger Lösung gegeben wird, worin die Metallobjekte verbleiben bis die Ameisensäure stöchiometrisch mindestens annähernd vollständig verbraucht ist, worauf die Metallobjekte ins zweite gleiche Bad gegeben werden, welches wiederum stöchiometrisch mindestens annähernd vollständig verbraucht wird und dass dieser Schritt so lange wiederholt wird, bis die Metallobjekte eine Restradiokativität unterhalb der zulässigen Freigrenze aufweisen, und dass aus den stöchiometrisch verbrauchten wässerigen Lösungen die radioaktiv belasteten Metalloxide und Metallhydroxide aussedimentiert und in an sich bekannter Weise verfestigt werden, worauf die radioaktiv unbelastete, wässerige Lösung nach Zugabe von Ameisensäure für ein weiteres Dekontaminationsbad verwendbar ist.

2. Verfahren nach Anspruch 1, dadurch gekennzeichnet, dass die zur weiteren Dekontamination verwendbare wässerige Lösung vollständig mittels einem Harzionentauscher zu deionisiertem Wasser gereinigt wird.

3. Verfahren nach Anspruch 1, dadurch gekennzeichnet, dass die wässerige Lösung des letzten Bades einer Elektrolyse unterzogen wird.

4. Verfahren nach Anspruch 1, wobei die radioaktiv kontaminierten Metallobjekte aus Blei oder Nickel sind oder Blei oder Nickel enthalten, dadurch gekennzeichnet, dass man der ameisensäurenhaltigen wässerigen Lösung ein Oxidationsmittel beigibt, insbesondere Wasserstoffperoxid.

5. Verfahren nach Anspruch 1, dadurch gekennzeichnet, dass die Bäder auf einer Temperatur zwischen Raumtemperatur und 80°C gehalten werden.

6. Verfahren nach Anspruch 1, dadurch gekennzeichnet, dass die Konzentration der Ameisensäure in der wässerigen Lösung von 0,1 bis 1,0 Mol/l beträgt und die Abtragungsgeschwindigkeit durch die Temperatur des Bades gesteuert wird.

7. Verfahren nach Anspruch 1, dadurch gekennzeichnet, dass man zur mindestens annähernd vollständig stöchiometrisch verbrauchten Lösung mit den darin gelösten Metallen und den radioaktiven Nukleiden ein Oxidationsmittel beigibt und der wasserunlösliche Schlamm entfernt wird.

8. Verfahren nach Anspruch 1, dadurch gekennzeichnet, dass man nach Abschluss der Arbeit, nach der letzmaligen stöchiometrisch mindestens annähernd vollständigen Nutzung der wässerigen Lösung mit den darin gelösten Metallen mit den radioaktiven Nukleiden erst ein Oxidationsmittel und nachher eine Lauge beigibt, worauf der ausgefällte Schlamm entweder durch Filtration und/oder Dekantation und/oder Sedimentation ausgeschieden und zur Entsorgung verfestigt wird, während die verbleibende wässerige Lösung der Kanalisation zugeführt wird.

9. Verfahren nach Anspruch 7, dadurch gekennzeichnet, dass als Oxidationsmittel vorzugsweise H₂0₂ verwendet wird.

10. Verfahren nach Anspruch 8, dadurch gekennzeichnet, dass als Oxidationsmittel H₂0₂ verwendet wird und als Lauge NaOH und/oder Ca(OH)₂ benutzt wird.

11. Verfahren nach Anspruch 7, dadurch gekennzeichnet, dass die regenerierte wässerige Lösung unter Beigabe von Ameisensäure auf die ursprüngliche Konzentration gebracht wird und das nächste Bad eingeleitet wird.

12. Verfahren nach Anspruch 11, dadurch gekennzeichnet, dass alle Dekontaminationsschritte im selben Bad erfolgen.

## Claims

1. Process for decontaminating radioactive metal surfaces by means of an aqueous solution containing methanoic acid, characterised in that the radioactively contaminated metal objects are placed into a first bath containing a non-radioactive 0.05-5.0 vol. % aqueous solution containing methanoic acid, in which the metal objects remain until the methanoic acid has been almost entirely used up stoichiometrically, after which the metal objects are placed into a second identical bath which in turn is almost entirely used up stoichiometrically, this stage is repeated until the metal objects have a level of radioactivity below the permitted limit, and the radioactive metal oxides and metal hydroxides are sedimented out of the stoichiometrically used aqueous solution and are solidified in a known manner, after which the non-radioactive aqueous solution can be used for a further decontamination bath after the addition of methanoic acid.

2. Process according to claim 1, characterised in that the aqueous solution used for further decontamination is purified completely to deionised water by means of an ion-exchange resin.

3. Process according to claim 1, characterised in that the aqueous solution in the final bath is subjected to electrolysis.

4. Process according to claim 1, in which the radioactively contaminated metal objects are made of lead or nickel or contain lead or nickel, characterised in that an oxidant, in particular hydrogen peroxide, is added to the aqueous solution containing methanoic acid.

5. Process according to claim 1, characterised in that the baths are kept at a temperature between room temperature and 80°C.

6. Process according to claim 1, characterised in that the concentration of methanoic acid in the aqueous solution is 0.1 to 1.0 Mol/l and the speed of erosion is controlled by the temperature of the bath.

7. Process according to claim 1, characterised in that an oxidant is added to the solution, that has been almost completely used up stoichiometrically, containing the metals dissolved therein and radioactive nuclides and the water-insoluble sludge is removed.

8. Process according to claim 1, characterised in that once the operation is completed, after the final almost complete use stoichiometrically of the aqueous solution with the metals dissolved therein and the radioactive nuclides, first an oxidant and then a lye is added, after which the precipitated sludge is separated either by filtration and/or decantation and/or sedimentation and is solidified for disposal, whilst the remaining aqueous solution is emptied into the sewage system.

9. Process according to claim 7, characterised in that preferably H₂O₂ is used as the oxidant.

10. Process according to claim 8, characterised in that H₂O₂ is used as the oxidant and NaOH and/or Ca(OH)₂ is used as the lye.

11. Process according to claim 7, characterised in that with the addition of methanoic acid the regenerated aqueous solution is returned to its original concentration and the next bath is started.

12. Process according to claim 11, characterised in that all the stages of decontamination are performed in the same bath.

## Revendications

1. Procédé pour la décontamination de surfaces métalliques radioactives au moyen d'une solution aqueuse contenant de l'acide formique, caractérisé en ce que les objets métalliques ayant une contamination radioactive sont introduits dans un premier bain comportant une solution aqueuse n'ayant pas de contamination radioactive, contenant de l'acide formique à raison de 0,05-5,0 % en volume, où les objets métalliques restent jusqu'à ce que l'acide formique soit stoechiométriquement au moins presque totalement consommé, après quoi les objets métalliques sont introduits dans le second bain identique, qui à son tour est stoechiométriquement au moins presque totalement épuisé, et en ce que cette étape est réitérée jusqu'à ce que les objets métalliques présentent une radioactivité résiduelle inférieure à la limite d'autorisation permise, et en ce que les oxydes métalliques et hydroxydes métalliques à charge radioactive sont extraits à partir des solutions aqueuses utilisées stoechiométriquement par sédimentation et solidifiés de manière connue en soi, après quoi la solution aqueuse n'ayant pas de contamination radioactive peut être utilisée après addition d'acide formique pour un autre bain de décontamination.

2. Procédé selon la revendication 1, caractérisé en ce que la solution aqueuse utilisable pour une autre décontamination est totalement purifiée au moyen d'une résine échangeuse d'ions contre de l'eau désionisée.

3. Procédé selon la revendication 1, caractérisé en ce que la solution aqueuse du dernier bain est soumise à une électrolyse.

4. Procédé selon la revendication 1, dans lequel les objets métalliques ayant une contamination radioactive sont en plomb ou en nickel ou contiennent du plomb ou du nickel, caractérisé en ce qu'on ajoute à la solution aqueuse contenant de l'acide formique un agent d'oxydation, en particulier du peroxyde d'hydrogène.

5. Procédé selon la revendication 1, caractérisé en ce que les bains sont maintenus à une température comprise entre la température ambiante et 80°C.

6. Procédé selon la revendication 1, caractérisé en ce que la concentration de l'acide formique dans la solution aqueuse est de 0,1 à 1,0 mol/l et la vitesse d'extraction est pilotée par la température du bain.

7. Procédé selon la revendication 1, caractérisé en ce qu'on ajoute un agent d'oxydation à la solution au moins presque totalement épuisée stoechiométriquement, avec les métaux qui y sont dissous et les nucléides radioactifs, et on élimine la boue insoluble dans l'eau.

8. Procédé selon la revendication 1, caractérisé en ce que, une fois le travail effectué, après la dernière utilisation stoechiométriquement au moins presque complète de la solution aqueuse avec les métaux qui y sont dissous et les nucléides radioactifs, on ajoute d'abord un agent d'oxydation et ensuite une lessive alcaline, après quoi la boue précipitée est séparée par filtration et/ou décantation et/ou sédimentation et est solidifiée pour être entreposée, tandis que la solution aqueuse restante est envoyée dans la canalisation.

9. Procédé selon la revendication 7, caractérisé en ce qu'on utilise de préférence H₂O₂ comme agent d'oxydation.

10. Procédé selon la revendication 8, caractérisé en ce qu'on utilise H₂O₂ comme agent d'oxydation et on utilise comme lessive alcaline NaOH et/ou Ca(OH)₂.

11. Procédé selon la revendication 7, caractérisé en ce que la solution aqueuse régénérée est amenée à la concentration initiale par addition d'acide formique et le bain suivant est introduit.

12. Procédé selon la revendication 11, caractérisé en ce que toutes les étapes de décontamination sont effectuées dans le même bain.
